# FASCICULE DE BREVET EUROPEEN

(11) **EP 0 003 466 B1**
(45) Date de publication et mention de la délivrance du brevet: **23.07.1980**
(21) Numéro de dépôt: 79420003.0
(22) Date de dépôt: 11.01.1979
(51) Int. Cl.: C21D 6/00, C22C 38/30, C22C 19/07, C22C 27/06

(54) **Procédé de traitement thermique des alliages Fe-Co-Cr pour aimants permanents**
Verfahren zur Wärmebehandlung von Fe-Co-Cr Legierungen für permanente Magnete
Process for the thermal treatment of Fe-Co-Cr alloys for permanent magnets

(30) Priorité: 19.01.1978 FR 7802104
(43) Date de publication de la demande: 08.08.1979
(73) Titulaire: UGIMAG S.A., F-38830 Saint-Pierre-d'Allevard (FR)
(72) Inventeur: Bronner, Claude, F-38410 Uriage (FR); Jullien, Daniel, F-38400 St.-Martin-d'Heres (FR)
(74) Mandataire: Séraphin, Léon

## Description

La présente invention concerne un procédé de traitement thermique des alliages Fe-Co-Cr destinés à la fabrication d'aimants permanents ainsi que les aimants réalisés par ce procédé. Ces alliages ont pour composition (en poids):

éventuellement un ou plusiers des éléments AI, Nb, Ta, W, Mo, V, Ti, Si, Cu en quantité totale inférieure à 10 %, le reste étant du fer.

Le brevet français n°2.149.076 décrit certains alliages de ce type ainsi que leurs traitements thermiques. On moule une première forme que l'on soumet à un traitement d'homogénéisation à haute température entre 1200 et 1400°C pendant plus de 10 minutes, suivi d'une trempe rapide jusqu'à la température ambiante. A ce stade, le corps moulé peut subir, sans difficulté particulière, diverses opérations de mise en forme telles que laminage, perçage, usinage, etc... pour l'amener à une forme proche de la forme définitive.

Ensuite, le corps est soumis à un traitement isotherme de recuit dans un champ magnétique, à une température comprise entre 580 et 650°C (de préférence 600 à 640°C) pendant une période de 10 minutes à 2 heures, mais préférentiellement de l'ordre de 30 minutes. Après retour à la température ambiante, la pièce est soumise à un ou plusieurs revenus à des températures comprises entre 530 et 650°C pendant 1 à 9 h, ces revenus pouvant se faire à des températures étagées décroissantes. On constate alors que ces différents revenus ont tendance à diminuer la rectangularité du cycle d'hystérésis mesurée par le rapport q entre l'énergie spécifique (BH) max et le produit Br Hc de l'induction rémanente par le champ coercitif.

D'autre part, si l'on veut obtenir une énergie spécifique (BH) max supérieure à 40 kJ/m³ (5.10⁸ Gauss-Oersteds), il faut procéder, comme le montre l'exemple 12 du brevet francais précité, à une opération de corroyage supplémentaire (laminage ou forgeage) entraînant une réduction de la section transversale de la pièce. L'expérience montre que, dans de nombreux cas, cette opération conduit à une fissuration ou une rupture de la pièce due au fait qu'à ce stade, l'alliage est biphasé et fragile.

Le but de la présente invention est d'éviter ces inconvénients et de permettre la fabrication d'aimants permanents anisotropes du type Fe-Cr-Co présentant un coefficient il de rectangularité de la courbe d'hystérésis constant au cours des revenus et dont l'énergie spécifique peut dépasser 40 kJ/m³ (5.10⁸ Gaus-Oersteds) sans opération de corroyage supplémentaire et, donc, sans risque de rupture.

Elle peut permettre également la fabrication d'aimants permanents isotropes dont la courbe d'hystérésis présente une rectangularité plus grande que celle obtenue aec les traitements connus.

L'invention consiste à réaliser le traitement de recuit qui suit la trempe après homogénéisation en deux étapes:
- une première étape à une température comprise entre 630 et 670°C, pendant une durée comprise entre 5 et 30 minutes;
-une seconde étape immédiatement après, sans retour à basse température , à une température inférieure de 40 à 70°C à la précédente pendant au moins 10 minutes.

La durée la première étape est suffisamment courte pour éviter la précipitation de la phase u fragile dans l'alliage. La température de maintien pendant cette première étape est comprise de préférence entre 640 et 660°C.

Le traitement de revenu se fait préférentiellement en trois étapes de durée croissante à des températures étagées décroissantes d'environ 30°C. Ces étapes peuvent être enchaînées ou séparées par des retours à la température ambiante.

Pour réaliser des aimants permanents anisotropes, on applique, pendant la première étape du recuit, un champ magnétique dont la courbure des lignes de champ est appropriée à l'application envisagée de l'aimant. La seconde étape du recuit peut se faire avec ou sans action d'un champ magnétique.

Bien entendu, pour obtenir des aimants isotropes, le traitement de recuit ne comporte aucune action d'un champ magnétique.

Les alliages mis en oeuvre dans le procédé selon l'invention peuvent être obtenus de manières diverses, par exemple par fusion des éléments constitutifs à l'état pur ou à l'état préallié, ou par frittage de mélanges pluvérulents des éléments constitutifs ou d'alliages de ces éléments. On peut également appliquer le procédé à des alliages auxquels on a conféré une structure cristalline priviligiée par des moyens connus (gradient thermique, fusion de zone, etc...).

L'invention sera Illustrée par les exemples de réalisation suivants et par la figure unique qui repre- sente un schéma du traitement thermique d'un alliage selon l'invention, pour obtenir un aimant anisotrope, la partie hachurée de la courbe représentant la zone de temps et de température où il est nécessaire d'appliquer un champ magnétique.

### Exemple 1

On a coulé un alliage Fe-Co-Cr de composition suivante (en poids):

et on lui a fit subir le traitement thermique suivant, schématisé sur la figure:
1 ) homogénéisation à 1300°C suivie d'une trempe à l'eau jusqu'à température ambiante
2) chauffage jusqu'à 655°C et maintien, pendant 15 minutes, en présence d'un champ magnétique de 159 kA/m (2000 Oersteds),
3) refroidissement en 5 minutes, en présence du champ magnétique ci-dessus jusqu'à 600°C,
4) maintien à 600°C, pendant 15 minutes, sans champ magnetique,
5) trempe à l'eau ou refroidissement à l'air jusqu'à la température ambiante,
6) revenus étages 1 h30 à 580°, puis 5 h à 550°C, puis 15 h à 520°C.

A titre de comparaison, on a réalisé le traitement de l'art antérieur dans lequel, après les 15 minutes à 655°C, on est descendu en 15 minutes à 400°C. On a mesuré, dans chaque cas, les caractéristiques magnétiques de l'aimant obtenu, et établi le rapport:

Les résultats ont été rassemblés dans le tableau I dans lequel on a désigné par:
-A et B deux résultats d'essais dans une même coulée pour laquelle le recuit a été fait, selon l'invention, en deux étapes,
-C et D deux résultats issus de la même coulée que ci-dessus ayant subi le traitement de comparaison,
-1, 2 et 3 les mesures faites respectivement après le recuit, après le deuxiéme revenu et après le troisième revenu.

Ces résultats montrent clairement qu'avec le procédé selon l'invention, on obtient des aimants anisotropes ayant une énergie spécifique supérieure à 40 kJ/m³ et un coefficient η supérieur à 0,60, ce qui n'était pas possible avec le procédé de l'art antérieur sans opération supplémentaire de corroyage. De plus, le durées de traitement sont raisonables et n'élèvent pas le prix de revient.

### Exemple 2

De même, on a appliqué un traitement identique selon l'invention, mais, cette fois, en l'absence de champ magnétique pour réaliser des aimants isotropes et un traitement de comparaison selon fart antérieur identique au cas précédent, mais sans champ magnétique.

Les résultats sont indiqués au tableau Il dans lequel on a désigné par A' l'essai pour lequel le recuit a été fait selon l'invention, et par C' pour lequel le traitement de recuit de l'art antérieur a été appliqué, les indices 1, 2 et 3 ayant le même signification que précédemment.

On constate que le traitement A selon l'invention améliore notablement les propiétés magnétiques d'un aimant isotrope, en particulier en ce qui concerne la recatangularité de la courbe d'hystérésis.

### Exemple 3

On a traité une composition constitutée (en poids) de 17 % Co, 26 Cr, 0,5 % W, le reste étant essentiellement du fer, de la façon suivante:
- homogénéisation à 1320°C pendant 1h et trempe à l'eau,
- chauffage jusqu'à 655°C maintenu 15 minutes en présence d'un champ magnétique de 159 kA/m (2000 Oersteds),
-refroidissement en 5 minutes à 590°C en présence du champ magnétique,
-maintien à 590°C (sans champ) pendant 30 minutes et trempe à l'eau,
-trois revenus étagés 1h30 à 580°C, puis 5 h à 550°C, puis 15 h à 520°C.

Les résultats de deux essais effectués sur cette composition après recuit (1) après le deuxième revenu (2) et après le troisième revenu (3), sont les suivants:

### Exemple 4

On a traité une composition comprenant (en poids)15 % de Co, 24 % de Cr, 1 % W, le solde étant essentiellement du fer, de la manière suivante:
- homogénéisation à 1250°C pendant 1 h, suivie d'une trempe à l'eau,
- chauffage à 670°C et maintien pendant 15 minutes en présence d'un champ magnétique de 159 kA/m (2000 Oersteds),
-refroidissement en 5 minutes à 590°C (sous champ) et maintien pendant 30 minutes (hors champ) suivi d'une trempe à l'eau (ou d'un refroidissement à l'air) jusqu'à la température ambiante,
-triple revenu étagé de 1 h 30 à 580°C, puis 5 h à 550°C, puis 15 h à 520°C.

Les résultats obtenus sur deux échantillons sont reportés dans le tableau IV suivant (avec les mêmes notations).

On peut constater que les compositions faiblement alliées (en Co et Cr) exemples 3 et 4, présentent des valeurs de BHmax et de η largement supérieures à celles obtenues avec les alliages chargés (exemple 1 ) représentatifs de l'état de la technique, et que le plus faiblement allié (exemple 4) offre lui- même des caractéristiques magnétiques supérieures ou équivalentes à celles de l'alliage de composition intermédiaire (exemple 3).

## Revendications

1. Procédé de traitement thermique d'un alliage Fe-Co-Cr pour aimant permanent constitué de 10 à 40 % de Co, 10 à 40 % de Cr, de 0 à 10 % d'un ou plusieurs des éléments du groupe AI, Nb, Ta, W, Mo, V, Ti, Si et Cu, le reste étant du fer, comportant une homogénéisation entre 1200 et 1400°C pendant au moins 10 minutes, suivie d'une trempe rapide un recuit et un ou plusieurs revenus à des températures comprises entre 500 et 600°C, caractérisé en ce que le recuit est réalisé en deux étapes:
- une première étape à une température comprise entre 630 et 670°C pendant une durée comprise entre 5 et 30 minutes,
-une seconde étape suivant immédiatement la première sans retour à basse température à une température inférieure de 40 à 70°C à la précédente pendant au moins 10 minutes.

2. Procédé selon la revendication 1, destiné à la fabrication d'un aimant permanent anisotrope, caractérisé en ce qu'on applique un champ magnétique au moins dans la première étape du recuit.

3. Procédé selon l'une des revendications 1 et 2, caractérisé en ce que la température de la première étape du recuit est comprise entre 640 et 660°C.

4. Procédé selon l'une quelconque des revendications 1 à 3, caractérisé en ce que le traitement de revenu est effectué en trois étapes de durées croissantes à des températures étagées décroissantes d'environ 30°C l'une par rapport a l'autre.

5. Aimant permanent anisotrope réalisé par le procédé selon l'une quelconque des revendications 2 à 4, présentant une énergie spécifique BH max supérieure à 40 kJ/m³ (5.10⁸ Gauss-Oersteds), caractérisé en ce que son coefficient il de reçtanqularité du cycle d'hystérésis est supérieur ou égal à 0,60.

## Claims

1. A process for the thermal treatment of a Fe-Co-Cr alloy for a permanent magnet composed of 10 to 40% of Co, 10 to 40% of Cr; 0 to 10% of one or more of the following elements Al, Nb, Ta, W, Mo, T, Si and Cu; Fe, remainder, comprising an homogenisation at between 1200 and 1400°C for at least 10 minutes, followed by a rapid quenching, an annealing treatment and one or several tempering at temperatures comprised between 500 and 600°C, characterised in that the annealing is conducted in two stages, wherein the first stage is at a temperature of between 630 and 670°C for a period ofi between 5 and 30 minutes and the second stage which follows immediately after the first stage without a return to low temperature and at a temperature of from 40 to 70°C below the first stage and for at least 10 minutes.

2. A process as defined in claim 1, for the manufacture of anisotropic permanent magnet, characterised in that the magnetic field is applied to the alloy at least during the first annealing stage.

3. A process according to either claims 1 or 2 characterised in that the temperature of the first annealing stage is between 640 and 660°C.

4. A process according to either of Claims 1, 2 or 3, and further characterised in that the tempering treatment is conducted in three stages of increasing duration at decreasng temperatures of approximately 30°C each other.

5. An anisotropic permanent magnet produced by the process according one of the claims 2 to 4, said magnet having a maximum specific energy BH max above 40 kJ/m³(5.10⁶ Gauss-Oersteds), characterised in that its coefficient ₁₁ of rectangularity of the hysteresis cycle is greater than, or egal to 0.60.

## Patentansprüche

1. Verfahren zur Wärmebehandlung einer Fe-Co-Cr-legierung für Dauermagnet, die aus 10 bis 40 % Co, 10 bis 40 % Cr, 0 bis 10 % eines oder mehrerer der Elemente der Gruppe Al, Nb, Ta, W, Mo, V, Ti, Si und Cu, Rest Fe zusammengesezt ist, das eine Homogenisierung zwischen 1200 und 1400°C während wenigstens 10 Minuten mit anschließendem raschen Abschrecken, ein Glühen une eine oder mehrere Anlaßbehandlungen bei Temperaturen zwischen 500 und 600°C umfaßt,
dadurch gekennzeichnet, daß das Glühen in zwei Stufen erfolgt:
-einer ersten Stufe bei einer Temperatur zwischen 630 und 670°C während einer Dauer zwischen 5 und 30 Minuten,
- einer zweiten, unmittelbar nach der ersten ohne Rückkehr auf niedrige Temperatur folgenden Stufe bei einer um 40 bis 70°C niedrigeren Temperatur als der vorangehenden während wenigstens 10 Minuten.

2. Verfahren nach Anspruch 1, bestimmt zur Herstellung eines anisotropen Dauermagnets, dadurch gekennzeichnet,
daß man wenigstens in der ersten Glühstufe ein Magnetfeld anlegt.

3. Verfahren nach Anspruch 1 oder 2,
dadurch gekennzeichnet,
daß die Temperatur der ersten Glühstufe zwischen 640 und 660°C liegt.

4. Verfahren nach einem der Ansprüche 1 bis 3,
dadurch gekennzeichnet,
daß die Anlaßbehandlung in drei Stufen wachsender Dauer bei abgestuften von einer zur anderen um etwa 30°C abfallenden Temperaturen durchgeführt wird.

5. Anisotroper Dauermagnet, der nach dem Verfahren gemäß einem der Ansprüche 2 bis 4 hergestellt ist und eine spezifische Energie BHₘₐₓ über 40 kJ/m³ (5.10⁶ Gauss-Oersteds). aufweist, dadurch gekennzeichnet,
daß sein Rechteckigkeitskoeffizient η der Hystereseschleife über oder gleich 0,60 ist.
